# EUROPÄISCHE PATENTSCHRIFT

(11) **EP 0 395 785 B1**
(45) Veröffentlichungstag und Bekanntmachung des Hinweises auf die Patenterteilung: **15.02.1995**
(21) Anmeldenummer: 89108096.2
(22) Anmeldetag: 05.05.1989
(51) Int. Cl.: G03C 1/30, G03C 1/81, G03C 1/76

(54) **Schichtträger für lichtempfindliche Materialien und Antirollschicht auf der Rückseite**
Support for light-sensitive materials with an anti-curling layer coated on the backside
Support pour matériaux photosensibles avec des moyens pour empêcher l'enroulement

(43) Veröffentlichungstag der Anmeldung: 07.11.1990
(73) Patentinhaber: FELIX SCHOELLER JR. GMBH & CO. KG, D-49026 Osnabrück (DE)
(72) Erfinder: Westfal, Horst, Dipl.-Ing., D-4513 Belm (DE); Diekmann, Andreas, D-4506 Hagen (DE)
(74) Vertreter: Eggert, Hans-Gunther, Dr.

(56) Entgegenhaltungen:
- EP-A- 0 303 789
- DE-A- 2 354 336
- GB-A- 1 127 346

## Beschreibung

Die Erfindung betrifft einen Schichtträger sowie ein Verfahren zur Herstellung eines Schichtträgers für lichtempfindliche Materialien mit einer Antirollschicht auf der Rückseite.

Bei den meisten fotografischen Materialien wird Gelatine zum Aufbau der Silberhalogenidemulsionen, der Schutzschichten und der Rückseitenschichten verwendet. Gelatineschichten quellen jedoch mit Wasser und haben im gequollenen Zustand geringe mechanische Festigkeit. Deshalb werden sie üblicherweise durch geeignete Härtungsmittel gehärtet. Die Härtungsmittel vernetzen die Gelatinemoleküle miteinander und bewirken dadurch eine Verminderung der Wasseraufnahme bzw. Quellfähigkeit der Schicht, eine Erhöhung des Abschmelzpunktes und eine Verbesserung der mechanischen Festigkeit der Gelatineschicht. Gehärtete Gelatineschichten sind vor allem resistent gegenüber den fotografischen Behandlungsbädern.

Den lichtempfindlichen gelatinehaltigen Schichten auf der Vorderseite des Trägermaterials liegen meistens gelatinehaltige Schichten auf der Rückseite des Trägermaterials gegenüber. Durch Einsatz des gleichen Bindemittels Gelatine auf beiden Seiten des Trägermaterials soll das Quellverhalten in den fotografischen Behandlungsbädern und das Verhalten der Schichten bei anschließender Trocknung möglichst identisch gehalten werden, so daß während des gesamten Arbeitsprozesses sowie bei der späteren Verwendung das Material eine gute Planlage beibehält.

Die auf die Rückseite aufgebrachten Schichten werden deshalb als Antiroll-, Anticurl- oder Noncurling-Schichten bezeichnet. Ihre Schichtdicke hängt vom Quellverhalten und von der Schichtdicke der Vorderseitenbeschichtung ab.

Üblicherweise enthalten die Antirollschichten noch verschiedene Zusatzstoffe. Diese können sein: Netzmittel wie Saponin, Mattierungsmittel wie Kieselsäure, Weichmacher wie Glycerin, organische Säuren wie Citronensäure, kleine Mengen anderer wasserlöslicher hochpolymerer Verbindungen wie Polyvinylalkohol oder Antistatika wie Natriumnitrat.

Die Resistenz der Antirollschichten gegenüber den fotografischen Behandlungsbädern wird erreicht durch Härtung der Gelatine mit sogenannten Härtungsmitteln.

Zu den bekannten Härtungsmitteln für Gelatine gehören Chrom(III)-salze, Aldehyde, N-Methylolverbindungen, Dialdehydpolysaccharide, polyfunktionelle Epoxide, Aziridine, polyfunktionelle Vinylverbindungen, Triacrylformal, substituierte Dichlor-s-Triazine und andere in Kap. 2 des Buches "The Theory of the Photographic Process" von T.H. James (London, 1977) beschriebene Substanzen.

Die Härtungsmittel werden entweder den gelatinehaltigen Lösungen vor der Verarbeitung zugesetzt oder sie werden als gesonderte Lösung auf die bereits auf einem Träger befindliche Gelatineschicht aufgetragen. Im zweiten Fall diffundieren die Härtungsmittel in die Gelatineschicht, wo sie mit den Petidketten in Reaktion treten.

Beide Verfahren können auch in der Weise miteinander kombiniert werden, daß ein Teil des Härtungsmittels der Gelatinelösung zugesetzt und ein anderer Teil nachträglich auf die Schicht gebracht wird.

Alle als Härtungsmittel gebräuchlichen Substanzen haben ein bevorzugtes Verwendungsgebiet und sind für andere Anwendungen nicht optimal, d.h. mit einem oder mehreren Nachteilen behaftet. Aliphatische Aldehyde und Diketone eignen sich nicht für farbfotografische Schichten, weil sie mit üblichen Farbkupplern oder anderen Emulsionszusätzen in Reaktion treten können. Polyepoxide, Triazine und Polysaccharide eignen sich zwar gut für farbfotografische Schichten, reagieren aber sehr langsam und sind deshalb nicht für Gelatineschichten geeignet, die kurz nach Trocknung der Schicht mechanisch beansprucht werden. Andere Härtungsmittel, z.B. Chromsalze, sind so reaktionsfähig, daß eine damit versetzte Gelatinelösung bereits während der Verarbeitung einen Viskositätsanstieg zeigt. Wieder andere Härtungsmittel sind nicht ausreichend diffusionsfest und verändern den Härtungszustand benachbarter Schichten während der Lagerung.

Jedes bisher bekannte Härtungsmittel hat also den einen oder anderen Nachteil und besitzt nicht die breite Anwendungsmöglichkeit, wie sie vor allem bei Gelatinehilfsschichten erwünscht ist, die vor der Emulsionierung auf einem Träger aufgebracht werden und später mit den eigentlichen fotografischen Schichten in Kontakt sind.

Hauptnachteil ist jedoch, daß die Reaktion der meisten Härtungsmittel mit Gelatine zu langsam erfolgt und vielfach erst nach Tagen oder Wochen der Zwischenlagerung eine weitere Verarbeitung des beschichteten Materials möglich ist.

Die DE-A-3 721 808 beschreibt eine schnelle Härtung durch das Auftragen zweier nacheinander erfolgender Beschichtungen, wobei die zweite obere Beschichtung aus einer Härtungsmittellösung von Chromsalzen gebildet wird.

Diese Offenlegungschrift beschreibt auch aus welchem Grund das Wasseraufnahmevermögen von Antirollschichten geringer sein sollte als das von lichtempfindlichen Emulsionsschichten. Das Wasseraufnahmevermögen der gehärteten Antirollschichten wird in der DE-A-3 721 808 durch gravimetrische Bestimmung eines Probestreifens nach 10 Minuten Behandlung in destilliertem Wasser von 22°C mit anschließender Trocknung ermittelt.

Die angestrebte Wasseraufnahme von weniger als 2,5 g H₂O pro 1 g Gelatine wird gemäß der Offenlegungsschrift nur durch die separat aufgetragene Chrom(III)- salzhaltige Härtungsmittelschicht erreicht. Das hat zur Folge, daß die Rückseite des lichtempfindlichen Schichtträgers je nach Menge und Schichtdicke der Anticurlschicht stets eine unerwünschte schwach grüne Verfärbung aufweist.

Außerdem ist ein Auftrag von zwei Schichten aufwendiger und störanfälliger als das Auftragen von nur einer Schicht.

Die Härtung von proteinhaltigen Bindemitteln, insbesondere von Gelatine mit den bekannten Härtungsmitteln bzw. mit verschiedenen Kombinationen von Härtungsmitteln ist Stand der Technik, wenn es sich um die üblichen Anforderungen von Emulsions- und Hilfsschichten handelt. Es ist jedoch kein einstufiges Verfahren zur Herstellung von Antirollschichten mit einer Wasseraufnahme von weniger als 2,5 g H₂O pro 1 g Gelatine und ohne Verwendung von Chrom(III)-Salzen bekannt.

In der EP-A-303 789 ist weiterhin der synergistische Effekt einer Härtungsmittel-Vormischung aus 1,2,3-Triazin und Formaldehyd beschrieben worden. Diese Vormischung erreicht schnellere und bessere Gelatinehärtung als die Zugabe der Einzelkomponenten ohne Vormischung. In Beispiel 3 dieser Patentanmeldung wird die Härtungsraktion durch Zusatz von Harnstoff noch beschleunigt. Allerdings führte diese Rezeptur zu fotografischem Schleier bei Coloremulsionen. Aber auch mit dieser neuen Härtungsmittelkombination war es nicht möglich, eine Antirollschicht mit dem geforderten geringen Wasseraufnahmevermögen zu erreichen. Das gelang auch dann nicht, wenn zusätzlich aliphatische mehrwertige Alkohole zur Antirollschichtlösung zugemischt wurden.

Die Aufgabe der Erfindung besteht darin, einen Schichtträger für lichtempfindliche Materialien, enthaltend
a) 100 Gewichtsteile Proteinbinder oder proteinhaltige Bindemittelmischung und
b) 0,3 - 1,7 Gewichtsteile eines Reaktionsprodukts aus Triazin und Formaldehyd im Massenverhältnis von 1:0,1 bis 1:0,7,

zur Verfügung zu stellen, dessen rückseitig aufgebrachte Antirollschicht ein Wasseraufnahmevermögen von weniger als 2,5 g H₂O pro 1 g Protein aufweist, gemessen nach 10 Minuten Einwirkzeit von destilliertem Wasser von 22°C.

Es ist weiter Aufgabe der Erfindung, ein Verfahren zur Herstellung von Schichtträgern für lichtempfindliche Materialien mit einer proteinhaltigen Antirollschicht auf der Rückseite des Schichtträgers bereitzustellen, mit dem Wasseraufnahmen der gehärteten Antirollschicht unter 2,5 g H₂O pro 1 g Protein, gemessen nach 10 Minuten Einwirkzeit von destilliertem Waser von 22°C, in einem Arbeitsgang und ohne unerwünschte Verfärbung der Antirollschicht erhalten werden.

Weiterhin ist es Aufgabe der Erfindung, das Verfahren zur Herstellung dieses Schichtträgers für lichtempfindliche Materialien so zu gestalten, daß ein schleierarmes fotografisches Material entsteht.

Gelöst werden diese Aufgaben durch einen Schichtträger für lichtempfindliche Materialien mit einer Antirollschicht auf der Rückseite, der mindestens folgende weitere Komponenten enthält:
c) 2,1 - 5,5 Gewichtsteile einer N-Methylolverbindung,
d) 30 - 50 Gewichtsteile eines aliphatischen mehrwertigen Alkohols.

Das Verhältnis der Komponenten in der Triazin-Formaldehyd-Vormischung entspricht dem der DE-A-37 27 293 und beträgt 1,3,5-Triazin : Formaldehyd = 1:0,1 bis 1:0,7.

Das Verhältnis der Triazin-Formaldehyd-Vormischung zur N-Methylolverbindung beträgt 1:2,5 bis 1:10.

Die Menge an Gesamthärtungsmittel (Triazin-Formaldehyd-Vormischung und N-Methylolverbindung) ist 3-6 g/100 g Protein. Die Menge an aliphatischem mehrwertigem Alkohol ist 30 - 50 g/100 g Protein.

Die Antirollschichtlösung kann alle sonst üblichen weiteren Zusätze wie Mattierungsmittel (z.B. Kieselsäure), Antistatika (z.B. anorganische Salze), optische Aufheller (z.B. Stilbenderivate), Netzmittel (z.B. Saponin) und ähnliche enthalten.

Die Antirollschichtlösung kann mit allen gebräuchlichen Auftrags- und Dosierverfahren, wie beispielsweise Walzenantrag-, Gravur- oder Nipp-Verfahren, mit gegebenenfalls anschließender Luftbürsten- oder Rollrakeldosierung aufgetragen werden.

In einer besonders wirtschaftlichen Form des Verfahrens, wird die auf die Rückseite des Schichtträgers aufgetragene Antirollschichtlösung direkt aus der Solform heraus getrocknet, also ohne vorhergehende Gelierung der Lösung.

Es war überraschend, daß eine Kombination der genannten Zusatzstoffe eine so ausgezeichnete schnelle Proteinhärtung ergaben, da weder die gleiche Menge an Einzelkomponenten, noch die bevorzugte Vormischung aus Triazin und Formaldehyd entsprechend gute Härtungsergebnisse lieferten.

Die folgenden Beispiele sollen die Erfindung verdeutlichen, jedoch nicht einschränken:

### Beispiel 1

Ein Schichtträger bestehend aus 175 g/m² Papier und je einer Schicht von 35 g/m² Polyethylen pro Seite wurde mit folgender Antirollschichtlösung beschichtet.

Die Antirollschichtlösung wurde mittels Walzenauftragsvorrichtung und Rakeldosierung auf die Rückseite des mit Polyethylen beschichteten Trägers aufgetragen und aus der Solform heraus im Heißluftkanal bei einer Lufttemperatur von 130°C getrocknet. Das Auftragsgewicht nach Trocknung betrug 4,2 g/m². Die Bahngeschwindigkeit betrug 130 m/min.

### Beispiel 2

Ein Schichtträger bestehend aus 180 g/m² Papier und einer Schicht von 35 g/m² Polyethylen auf der Vorderseite und 28 g/m² Polyethylen auf der Rückseite wurde mit folgender Antirollschichtlösung beschichtet:

Die Antirollschichtlösung wurde mittels Luftbürste auf die Rückseite des mit Polyethylen beschichteten Trägers aufgetragen, in einer Kühlzone bei 8°C Lufttemperatur geliert und in zwei Stufen bei Lufttemperaturen von 32°C und 60°C getrocknet. Die Bahngeschwindigkeit betrug 130 m/min, das Auftragsgewicht nach Trocknung betrug 5,0 g/m².

### Beispiel 3

Ein Schichtträger gemäß Beispiel 1 wurde mit folgender Antirollschichtlöung beschichtet:

Die Antirollschichtlösung wurde mittels Walzauftragsvorrichtung und Rakeldosierung auf die Rückseite des mit Polyethylen beschichteten Trägers aufgetragen und aus der Solform heraus im Heißluftkanal bei einer Lufttemperatur von 130°C getrocknet. Das Auftragsgewicht nach Trocknung betrug 3,7 g/m². Die Bahngeschwindigkeit betrug 130 m/min.

### Vergleichsbeispiele V 1

Ein Schichtträger gemäß Beispiel 1 wurde mit folgenden Antirollschichtlösungen beschichtet:

Die weiteren Komponenten waren bei

Die Antirollschichtlösung wurde mittels Walzenauftragsvorrichtung und Rakeldosierung auf die Rückseite des mit Polyethylen beschichteten Trägers aufgetragen und aus der Solform heraus im Heißluftkanal bei einer Lufttemperatur von 130°C getrocknet. Das Auftragsgewicht nach Trocknung betrug 4,0 ± 0,1 g/m². Die Bahngeschwindigkeit betrug 130 m/min.

### Vergleichsbeispiele V 2

V 2a: Ein Schichtträger gemäß Beispiel 1 wurde mit der folgenden Antirollschichtlösung beschichtet, die der Rezeptur aus Beispiel 1 der DE-A-37 21 808 entspricht:

Dieser, mittels Auftragsvorrichtung entsprechend Beispiel 1 auf die Rückseite aufgetragene Überzug, wurde im Heißluftkanal bei 130°C Lufttemperatur getrocknet, das Auftragsgewicht betrug 5,0 g/m².

Auf diesen ersten Überzug wurde unmittelbar nach seiner Trocknung der folgende zweite Überzug aufgetragen:

Dieser, mittels Auftragsvorrichtung entsprechend Beispiel 1 auf die Rückseite aufgetragene zweite Überzug, wurde im Heißluftkanal bei 130°C Lufttemperatur getrocknet. Das Auftragsgewicht betrug 320 mg/m², die Bahngeschwindigkeit bei beiden Aufträgen war 100 m/min.
V 2b: Ein Schichtträger gemäß Beispiel 1 wurde mit der folgenden Antirollschichtlösung beschichtet, die sich an die Rezepturen 1 und 3 f an die DE-A-37 27 293 anlehnt:

Die Antirollschichtlösung wurde mittels Auftragsvorrichtung aus Beispiel 1 auf die Rückseite des mit Polyethylen beschichteten Trägers aufgetragen und aus der Solform heraus im Heißluftkanal bei einer Lufttemperatur von 130°C getrocknet. Die Bahngeschwindigkeit betrug 100 m/min, das Auftragsgewicht nach Trocknung betrug 4,0 g/m².

### Prüfergebnisse

### Wasseraufnahme

Ein Probestreifen wird für 10 Minuten in destilliertes Wasser von 22°C getaucht und anschließend getrocknet. Vor und nach der Trocknung wird der Probestreifen gewogen. Die Gewichtsdifferenz wird bezogen auf die Gelatinemenge, die dieser Probestreifen aufweist. Die Gelatinemenge wird aus Rezeptur, Auftragsgewicht und Probengröße errechnet. Die Wasseraufnahme wird angegeben in g Wasser/1 g Gelatine.

### Fotografischer Schleier

Handelsübliches Colorpapier wird in Kontakt mit der frisch getrockneten Emulsionsschicht 5 Tage bei 50°C inkubiert, dann zusammen mit einer gleich behandelten Blindprobe entwickelt und fixiert und der Schleier gegen den Schleier der Blindprobe ausgewertet, wobei die Note 1 keinen Unterschied bedeutet und die Note 5 eine sehr starke Veränderung.

## Patentansprüche

1. Schichtträger für lichtempfindliche Materialien mit Antirollschicht auf der Rückseite, wobei die Antirollschicht mindestens folgende Komponenten enthält:
a) 100 Gewichtsteile Proteinbinder oder proteinhaltige Bindemittelmischung
b) 0,3 - 1,7 Gewichtsteile eines Reaktionsprodukts aus Triazin und Formaldehyd im Massenverhältnis von 1:0,1 bis 1:0,7,
dadurch gekennzeichnet, daß die Antirollschicht weiterhin
c) 2,1 - 5,5 Gewichtsteile einer N-Methylolverbindung,
d) 30 - 50 Gewichtsteile eines aliphatischen mehrwertigen Alkohols enthält.

2. Schichtträger nach Anspruch 1, dadurch gekennzeichnet, daß das Triazin ein 1.3.5-Triazin ist.

3. Schichtträger nach Anspruch 1, dadurch gekennzeichnet, daß die N-Methylolverbindung ein Di- oder Trimethylolharnstoff oder Trimethylolmelamin ist.

4. Schichtträger nach Anspruch 1, dadurch gekennzeichnet, daß der aliphatische mehrwertige Alkohol ein Molekulargewicht unter 2000 besitzt.

5. Schichtträger nach Anspruch 1, dadurch gekennzeichnet, daß die Antirollschicht andere übliche Zusätze wie Mattierungsmittel, Netzmittel, optische Aufheller, Nuancierfarbstoffe oder Antistatika enthält.

6. Verfahren zur Herstellung eines Schichtträgers nach einem oder mehreren der Ansprüche 1 bis 5, dadurch gekennzeichnet, daß einer wässrigen proteinhaltigen Lösung das mindestens einstündig gereifte Reaktionsprodukt aus Triazin und Formaldehyd, eine N-Methylolverbindung und ein aliphatischer mehrwertiger Alkohol zugesetzt werden und daß diese Antirollschichtlösung auf den Schichtträger aufgetragen und getrocknet wird.

7. Verfahren nach Anspruch 6, dadurch gekennzeichnet, daß eine Solform der aufgetragenen Antirollschichtlösung getrocknet wird.

## Claims

1. A support for light-sensitive materials with an anti-curl backing on the rear side, the anti-curl backing containing at least the following constituents:
a) 100 parts by weight protein binder or protein-containing binder mixture,
b) 0.3 - 1.7 parts by weight of a reaction product of triazine and formaldehyde in a mass ratio of 1:0.1 to 1:0.7,
characterised in that the anti-curl backing further contains
c) 2.1 - 5.5 parts by weight of an N-methylol compound, and
d) 30 - 50 parts by weight of an aliphatic polyvalent alcohol.

2. A support according to Claim 1, characterised in that the triazine is a 1,3,5-triazine.

3. A support according to Claim 1, characterised in that the N-methylol compound is a dimethylol or trimethylol urea or trimethylol melamine.

4. A support according to Claim 1, characterised in that the aliphatic polyvalent alcohol has a molecular weight of less than 2000.

5. A support according to Claim 1, characterised in that the anti-curl backing contains other conventional additives such as matting agents, wetting agents, optical brighteners, toning dyes or antistatic agents.

6. A method for producing a support according to one or more of Claims 1 to 5, characterised in that the reaction product of triazine and formaldehyde which has been matured for at least one hour, an N-methylol compound and an aliphatic polyvalent alcohol are added to an aqueous protein-containing solution and that this anti-curl backing solution is applied to the support and dried.

7. A method according to Claim 6, characterised in that a sol form of the applied anti-curl backing solution is dried.

## Revendications

1. Support film pour matériels photosensibles, comportant une sous-couche anti-incurvation, dans lequel la sous-couche anti-incurvation contient au moins les composants suivants :
a) 100 parties en poids de liant protéique ou de mélange de liants contenant des protéines
b) 0,3 - 1,7 partie en poids d'un produit de réaction de triazine et de formaldéhyde dans le rapport en masse de 1:0,1 à 1:0,7,
caractérisé en ce que la sous-couche anti-incurvation contient en outre
c) 2,1 à 5,5 parties en poids d'un composé de N-méthylol,
d) 30 à 50 parties en poids d'un alcool aliphatique polyvalent.

2. Support film suivant la revendication 1, caractérisé en ce que la triazine est la 1.3.5-triazine.

3. Support film suivant la revendication 1, caractérisé en ce que le composé de N-méthylol est une di- ou triméthylolurée ou la triméthylol-mélamine.

4. Support film suivant la revendication 1, caractérisé en ce que l'alcool aliphatique polyvalent a un poids moléculaire inférieur à 2000.

5. Support film suivant la revendication 1, caractérisé en ce que la sous-couche anti-incurvation contient d'autres additifs tels que des agents de matité, des agents mouillants, des azurants optiques, des colorants de nuançage ou des agents anti-statiques.

6. Procédé de fabrication d'un support film suivant une ou plusieurs des revendications 1 à 5, caractérisé en ce qu'on ajoute à une solution aqueuse contenant une protéine le produit, mûri pendant au moins une heure, de réaction entre la triazine et le formaldéhyde, un composé de N-méthylol et un alcool aliphatique plurivalent et en ce qu'on applique et on sèche la solution en formant la sous-couche anti-incurvation sur le support film.

7. Procédé suivant la revendication 6, caractérisé en ce qu'on sèche une forme sol de la solution appliquée formant la sous-couche anti-incurvation.
